# EUROPÄISCHE PATENTANMELDUNG

(11) **EP 0 204 656 A1**
(43) Veröffentlichungstag der Anmeldung: **10.12.1986**
(21) Anmeldenummer: 86810208.8
(22) Anmeldetag: 07.05.1986
(51) Int. Cl.: D06P 3/54, D06P 3/26, D06P 5/20

(54) **Verfahren zum Färben von hydrophobem Fasermaterial**

(30) Priorität: 14.05.1985 CH 2049/85
(71) Anmelder: CIBA-GEIGY AG, 4002 Basel (CH)
(72) Erfinder: Navratil, Josef, Dr., CH-4057 Basel (CH); Abel, Heinz, CH-4153 Reinach (CH)

(57) **Zusammenfassung**

Beschrieben wird ein Verfahren zum Färben von hydrophobem Fasermaterial mit unformierten Dispersionsfarbstoffen aus wässriger Flotte, das dadurch gekennzeichnet ist, dass man einen oder mehrere solcher Farbstoffe mittels eines auf Dispersionsfarbstoffe hydrotropierend oder solubilisierend wirkenden Tensids oderTensidgemisches bei einer Temperatur von 50° bis 150°C in Wasser löst, die Farbstofflösung in einem Färbeapparat mit dem Substrat zusammenbringt, anschliessend die Färbeflotte auf Färbetemperatur erhitzt und die Färbung bei dieser Temperatur fertigstellt und dass man danach das Substrat entnimmt und die ausgezogene Färbeflotte durch Zusatz von /Wasser, Tensid und Farbstoff wieder auf die ursprüngliche Zusammensetzung einstellt und erneut zum Färben verwendet.

## Beschreibung

Die vorliegende Erfindung betrifft ein Verfahren zum Färben von hydrophobem Fasermaterial mit unformierten Dispersionsfarbstoffen, sowie das nach dem Verfahren gefärbte Fasermaterial.

Hydrophobes Fasermaterial, in erster Linie Polyestergarne oder auch Gewebe oder Gewirke aus Polyesterfasern, werden mit Dispersionsfarbstoffen entweder unter Normaldruck, bei Temperaturen bis zu 100°C in Gegenwart eines Carriers oder in einem geschlossenen Färbeapparat bei Temperaturen von 120 bis 150°C unter Druck gefärbt. Beide Verfahren haben den Nachteil, dass zu ihrer Durchführung Dispersionsfarbstoffe benötigt werden, die in einer möglichst feinteiligen, stabil dispergierten Form vorliegen. Demzufolge müssen die Farbstoffe nach der Synthese langwierigen Mahloperationen unterworfen werden, beispielsweise in Rührwerks-Kugelmühlen oder Sandmühlen, zusammen mit geeigneten Dispergiermitteln. Schliesslich muss der heruntergemahlene Dispersionsfarbstoff in eine stabile, nicht zur Reagglomeration neigende, lagerfähige Flüssigformulierung überführt oder einem schonenden Trocknungsverfahren unterworfen werden, damit ein Farbstoffpulver erhalten wird, das in der Färbeflotte ohne Klumpenbildung rasch dispergierbar ist.

Um diesen aufwendigen Mahl- und Formulierungsprozess zu umgehen, wird in der europäischen Patentanmeldung 0060433 bereits ein HT-Färbeverfahren für Polyester-Stückware vorgeschlagen, das mit Dispersionsfarbstoffen durchgeführt wird, die unformiert sind, d.h. im Anschluss an die Synthese keiner Nachbehandlung, vor allem keiner Nasamahlung, unterworfen werden. Wesentlich an diesem bekannten Verfahren ist, dass der Farbstoff während des Färbens zum grössten Teil als ungelöster Feststoff in der Flotte vorliegt. Damit ist dieses Verfahren praktisch auf die Stückgutfärberei in Jet-Apparaten beschränkt. Beim Färben von Spulen oder Wickelkörpern in Zirkulationsapparaten kommt es unweigerlich zur Abfiltration des ungelösten Farbstoffs auf dem Garn oder Gewebe.

Es wurde nun gefunden, dass überraschenderweise hydrophobes Fasermaterial, insbesondere Polyester- und Polyamidfasermaterial, unabhängig von Aufmachungsform und Färbeapparatur mit unformierten Dispersionsfarbstoffen gefärbt werden kann, wenn diese mit Hilfe eines auf Dispersionsfarbstoffe hydrotropierend oder solubilisierend wirkenden Tensids oder Tensidgemisches in Wasser gelöst werden und dass man die ausgezogene Färbeflotte nach Zugabe der verbrauchten Mengen an Wasser, Tensid und Farbstoff erneut zum Färben verwenden kann.

Das erfindungsgemässe Verfahren bietet erhebliche Vorteile. Durch die Verwendung unformierter Farbstoffe, d.h. Farbstoffe welche frei von Dispergatoren sind, kann auf die Dispergatoren und das aufwendige Mahlen, Thermostabilisation und Trocknen der Farbstoffe verzichtet werden. Die Abwassermenge wird stark reduziert, da die Färbebäder mehrmals verwendet werden. Dies bringt neben der Einsparung an Wasser auch eine erhebliche Reduzierung der Energiekosten mit sich, da die ausgezogenen Färbebäder bei nochmaliger Verwendung nicht jeweils erneut von Raumtemperatur auf die Färbetemperatur erhitzt werden müssen. Lediglich die Abkühlung, die ohne Vorrichtung zum heissen Ausfahren der Ware eventuell notwendig ist und die während des Wechsels der Ware eintritt, muss ausgeglichen werden. Da der nicht ausgezogene Teil des Farbstoffes für die nächste Färbung erneut zur Verfügung steht, ergibt sich insgesamt gesehen ein kleinerer Farbstoff- und Chemikalienverbrauch.

Weitere Vorteile des erfindungsgemässen Verfahrens liegen darin, dass es keine Probleme mehr mit der Dispersionsstabilität gibt, dass die Aufziehkurven sehr wenig abhängig oder unabhängig von der Farbstoffkonzentration sind, je nach der eingesetzten Tensidmenge, und dass die Aufziehgeschwindigkeit der Farbstoffe gleichmässiger ist und im kritischen Temperaturbereich kleinere Werte aufweist als beim Färben mit herkömmlichen Dispersionsfarbstoffen. Dadurch ist es möglich, eine aus Einzelkomponenten deren Ausziehkurven sich überlappen anstatt aus Primärmischungen bestehende Trichromie mit gutem Ton-in-Ton-Aufbau für beliebige Nuancen und Farbstärken zusammenzustellen. Dabei erreicht man egale Färbungen im kritischen Temperaturbereich auch bei grösseren Aufheizgeschwindigkeiten und/oder kleineren Umwälzraten ohne spezielle Zeit-Temperatur Programme zu berechnen.

Weitere Vorteile gegenüber dem Recyclieren der Flotte beim Färben mit herkömmlichen Dispersfarbstoffen:
Da sich keine Dispergatoren im System anreichern, kann die Farbstoffkonzentration-in der Restflotte genauer bestimmt werden, die Reproduzierbarkeit der Färbungen sind nicht gefährdet und die Herabsetzung des Energie-, Wasser-, Farbstoff- und Chemikalienverbrauchs kann mehr herabgesetzt werden.

Gegenstand der Erfindung ist somit ein Verfahren zum Färben von hydrophobem Fasermaterial mit unformierten Dispersionsfarbstoffen aus wässriger Flotte, das dadurch gekennzeichnet ist, dass man einen oder mehrere solcher Farbstoffe mittels eines auf Dispersionsfarbstoffe hydrotropierend oder stabilisierend wirken Tensids oder Tensidgemisches bei einer Temperatur von 50° bis 150°C, insbesondere 70-100°C und vorzugsweise 90-99°C bei Normal- oder Ueberdruck, in Wasser löst, die Farbstofflösung in einem Färbeapparat mit Substrat zusammenbringt, anschliessend die Färbeflotte auf Färbetemperatur erhitzt und die Färbung (z.B. HT oder Carrier) bei dieser Temperatur fertigstellt, und dass man danach das Substrat entnimmt und die ausgezogene Färbeflotte durch Zusatz von Wasser, Tensid und Farbstoff, wobei als Farbstoff entweder derselbe oder gegebenenfalls zusammen mit einem anderen oder nur mit einem anderen wieder auf die ursprüngliche Zusammensetzung einstellt und erneut zum Färben verwendet.

Vorzugsweise wird die Färbeflotte 5 bis 100 mal, insbesondere 5 bis 15 mal verwendet.

Die erfindungsgemäss verwendbaren Dispersionsfarbstoffe können den verschiedensten Farbstoffklassen angehören. Insbesondere handelt es sich um Azo-, Anthrachinon-, Nitro-, Methin-, Styryl-, Azostyryl-; Naphthoperinon-, Chinophthalon-, Acridon- oder Naphthochinonimin-Farbstoffe, die frei von wasserlöslichmachenden Gruppen sind. Bevorzugte Dispersionsfarbstoffe sind metallfreie Mono- oder Disazofarbstoffe, Nitrofarbstoffe, Acridonfarbstoffe, Anthrachinonfarbstoffe oder Chinophthalonfarbstoffe. Farbstoffe die in Gegenwart von hydrotropierend oder solubilisierend wirkenden Tensiden eine zur Verwendung in vorliegendem Verfahren ausreichende Wasserlöslichkeit aufweisen, lassen sich leicht durch entsprechende Vorversuche auswählen.

Die Farbstoffe können grundsätzlich ohne jede Nachbehandlung, d.h. direkt von der Synthese her, z.B. in Form des feuchten Presskuchens oder auch als wässrige Suspension, eingesetzt werden.

Der oder die Dispersionsfarbstoffe werden in Form einer heissen wässrigen Lösung in den Färbeapparat eingebracht oder vor dem Einbringen des Fasermaterials im Färbeapparat gelöst, dabei soll im folgenden unter dem Begriff Lösung eine echte monomolekulare Lösung, eine kolloidale Lösung, sowie eine Mikrodispersion verstanden werden. Der Farbstoff wird der Färbeflotte somit in gelöster, solubilisierter, hydrotropierter oder mikrodispergierter Form zugeführt.

Die Einspeisung der Farbstofflösung kann z.B. in die im Färbeapparat zirkulierende Flotte erfolgen entweder durch einmalige Zugabe der gesamten, beispielsweise in einem, mit dem Färbeapparat verbundenen Ansatzbehälter, vorbereiteten Lösung oder durch portionsweises Zudosieren. Letzteres kann durch entsprechende Steuerung, z.B. in Relation zur Anzahl der Umpumpzyklen, geschehen oder auch in Abhängigkeit von der Aufheizgeschwindigkeit erfolgen, wenn die Farbstofflösung der Färbeflotte nach und nach, während dem Aufheizen auf Färbetemperatur zugesetzt wird. Im übrigen ist es vorteilhaft, wenn die Farbstofflösung beim Eindosieren in den Färbeapparat die gleiche Temperatur aufweist, wie die zirkulierende Flotte. Das erfindungsgemässe Verfahren kann auch nach der Einschleusmethode oder mittels Flottenrichtungswechsel durchgeführt werden.

Um den Dispersionsfarbstoff (man kann prinzipiell auch dispergierte Farbstoffe lösen) bei Temperaturen von 50° bis 150°C in Wasser zu lösen, wird erfindungsgemäss ein auf diesen hydrotropierend oder solubilisierend wirkendes Tensid oder Tensidgemisch verwendet. In erster Linie handelt es sich um anionische, nichtionogene, wie auch kationische Tenside. Daneben kommen auch Amphotenside in Frage. Als besonders günstig haben sich jedoch Gemische aus einem nichtionischen und einem anionischen Tensid erwiesen. Auch Gemische aus einem nichtionogenen und einem kationischen Tensid kommen in Frage.

Als hydrotropierend oder solubilisierend wirkende anionische Tenside gelangen bevorzugt Umsetzungsprodukte von Aethylenoxid und/oder Propylenoxid mit gesättigten oder ungesättigten Fettsäuren, Fettalkoholen, Fettaminen, alicyclischen Alkoholen oder aliphatischaromatischen Kohlenwasserstoffen zur Anwendung, die endständig durch eine anorganische sauerstoffhaltige Säure oder eine mehrbasische Carbonsäure verestert sind. Und zwar handelt es sich um Verbindungen der Formel I worin R ein aliphatischer Kohlenwasserstoffrest mit 8 bis 22 Kohlenstoffatomen oder ein cycloaliphatischer oder aliphatisch-aromatischer Kohlenwasserstoffrest mit 10 bis 22 Kohlenstoffatomen, R₁ Wasserstoff oder Methyl, A -0-,-NH- oder X der Säurerest einer anorganischen, Sauerstoff enthaltenden Säure oder der Rest einer mehrbasischen Carbonsäure und m eine Zahl von 1 bis 20, insbesondere 1 bis 5, ist. Der Rest R-A- leitet sich z.B. ab von höheren Alkoholen wie Decyl-, Lauryl-, Tridecyl-, Myristyl-, Cetyl-, Stearyl-, Oleyl-, Arachidyl-, Hydroabietylalkohol oder Behenylalkohol; ferner von Fettaminen wie Stearylamin, Palmitylamin oder Oleylamin; von Fettsäuren, wie Capryl-, Caprin-, Laurin-, Myristin-, Palmitin-, Stearin-, Arachin-, Behen-, Kokosfett-(C₈-C₁₈), Decen-, Dodecen-, Tetradecen-, Hexadecen-, Oel-, Linol-, Linolen-, Eikosen-, Dokosen- oder Clupanodonsäure; von Alkylphenolen, wie Butyl-, Hexyl-, n-Octyl-, n-Nonyl-, p-tert.Qctyl, p-tert.Nonyl-, Decyl-, Dodecyl-, Tetradecyl- oder Hexadecylphenol. Bevorzugt sind Reste mit 10 bis 18 Kohlenstoffatomen, insbesondere solche, die sich von den Alkylphenolen ableiten.

Der Säurerest X leitet sich in der Regel von niedermolekularen Dicarbonsäuren ab, wie z.B. Maleinsäure, Malonsäure, Bernsteinsäure oder Sulfobernsteinsäure, und ist über eine Esterbrücke mit dem Rest R-A-(CH₂CHRᵢO) - verbunden. Insbesondere leitet sich X jedoch von anorganischen mehrbasischen Säuren, wie Orthophosphorsäure und Schwefelsäure ab. Der Säurerest X liegt vorzugsweise in Salzform, d.h. z.B. als Alkalimetall-, Ammonium- oder Aminsalz, vor. Beispiele für solche Salze sind Natrium-, Kalium-, Ammonium-, Trimethylamin-, Aethanolamin-, Diäthanolamin- oder Triäthanolaminsalze.

Die Herstellung dieser Verbindungen erfolgt nach bekannten Methoden, indem man an die genannten Alkohole, Fettamine, Säuren und Alkylphenole, Aethylenoxid und/oder Propylenoxid anlagert und die so erhaltenen Alkoxylate anschliessend verestert und die Ester gegebenenfalls in ihre Salze überführt. Derartige Tenside sind z.B. aus der US-Patentschrift 3 211 514 bekannt.

Von dieser Gruppe anionischer Tenside werden wiederum bevorzugt die sauren Schwefelsäureester von Alkylphenoläthoxylaten verwendet, also solche Verbindungen der angegebenen Formel, worin R-A- ein Alkylphenolrest ist, R₁ Wasserstoff bedeutet, m die angegebene Bedeutung hat und X für einen Schwefelsäurerest steht.

Im einzelnen genannt sind die mit Schwefelsäure veresterten Umsetzungsprodukte von 1 Mol Butylphenol und 3 Mol Aethylenoxid, 1 Mol Tributylphenol und 5 Mol Aethylenoxid, 1 Mol Nonylphenol und 2 Mol Aethylenoxid, 1 Mol Nonylphenol und 10 Mol Propylen- bzw. Aethylenoxid, 1 Mol Nonylphenol und 20 Mol Aethylenoxid, 1 Mol Dodecylphenol und 4 Mol Aethylenoxid oder 1 Mol Pentadecylphenol und 5 Mol Aethylenoxid. Die Schwefelsäurehalbester der genannten Alkoxylate liegen bevorzugt als Ammoniumsalz vor. Gegebenenfalls können auch Mischungen der anionischen Tenside eingesetzt werden.

Als hydrotropierend oder solubilisierend wirkende kationische Tenside kommen in erster Linie einen höheren Alkylrest aufweisende quaternäre Ammoniumverbindungen der Formel II in Frage, wobei die Substituenten R₁ bis R₃ und das Symbol X⊖ die folgende Bedeutung haben:
R₁ ein gesättigter und/oder ungesättigter Alkylrest mit 8 bis 22 Kohlenstoffatomen;
Rz unabhängig voneinander jeweils ein Alkylrest mit 1 bis 4 Kohlenstoffatomen oder eine Polyalkylenoxidkette mit 3 bis 30 Aethylenoxid- und/oder Propylenoxideinheiten oder Aethylenoxid-und Styroloxideinheiten;
R₃ ein gegebenenfalls durch eine Hydroxy-, Methoxy- oder Aethoxygruppe oder durch einen Carbamoyl- oder Phenylrest substituierter Alkylrest mit 1 bis 4 Kohlenstoffatomen;
X das Anion einer organischen oder anorganischen Säure, wie z.B. Chlorid, Bromid, Sulfat oder Methosulfat.

Derartige Verbindungen sind bekannt oder nach bekannten Verfahren zugänglich, beispielsweise durch Umsetzen eines Fettamins oder einer Mischung von Fettaminen, wie beispielsweise Kokosfettamin mit Aethylenoxid und/oder Propylenoxid und anschliessendes Quaternieren des so erhaltenen Alkoxylats z.B. mit Dimethylsulfat (siehe z.B. H. Stache, Tensid-Taschenbuch; Carl Hanser Verlag 1981).

Als quaternäre Fettaminalkoxylate sind beispielsweise die folgenden genannt:
Mit Chloracetamid quaterniertes Anlagerungsprodukt von 8 Mol Aethylenoxid an 1 Mol Talgfettamin;
mit Dimethylsulfat quaterniertes Anlagerungsprodukt von 30 Mol Aethylenoxid an 1 Mol eines CIB-C22-Fettamins;
mit Dimethylsulfat quaterniertes Anlagerungsprodukt von 30 Mol Aethylenoxid an 1 Mol Laurylamin;
mit Dimethylsulfat quaterniertes Anlagerungsprodukt von 15 Mol Aethylenoxid an 1 Mol Laurylamin;
mit Dimethylsulfat quaterniertes Anlagerungsprodukt von 15 Mol Aethylenoxid an 1 Mol Stearylamin;
mit Dimethylsulfat quaterniertes Anlagerungsprodukt von 1 Mol Styroloxid und 30 Mol Aethylenoxid an 1 Mol Stearylamin;
mit Dimethylsulfat quaterniertes Anlagerungsprodukt von 6 Mol Propylenoxid und 30 Mol Aethylenoxid an 1 Mol Caprylamin;
mit Dimethylsulfat quaterniertes Anlagerungsprodukt von 1 Mol Styroloxid und 20 Mol Aethylenoxid an 1 Mol Stearylamin;

Aufgrund ihrer guten solubilisierenden Wirkung haben sich jedoch insbesondere solche kationischen Tenside der Formel II bewährt, die neben dem höheren Alkylrest R₁ als Substituenten R₂ einen Methyl-oder Aethylrest aufweisen und bei denen R₃ für einen durch die Phenylgruppe substituierten Alkylrest mit 1 bis 4 Kohlenstoffatomen steht; X hat die bereits angegebene Bedeutung. Auch Mischungen derartiger Verbindungen kommen in Frage, die beispielsweise erhalten werden, wenn man bei der Herstellung dieser Tenside von Fettamingemischen, wie z.B. Kokosfettamin, ausgeht.

Neben den rein anionischen bzw. kationischen Tensiden kommen als Solubilisierungsmittel auch Amphotenside in Betracht. Beispielhaft genannt sind die folgenden Verbindungen:
Ammoniumsalz des sauren Monoschwefelsäureesters des Anlagerungsproduktes von 2,5 Mol Aethylenoxid an 1 Mol Talgfettamin;
Ammoniumsalz des sauren Monoschwefelsäureesters des Anlagerungsproduktes von 4 Mol Aethylenoxid an 1 Mol Talgfettamin;
Ammoniumsalz des sauren Monoschwefelsäureesters des Anlagerungsproduktes von 6 Mol Aethylenoxid an 1 Mol Talgfettamin,
Ammoniumsalz des sauren Monoschwefelsäureesters des Anlagerungsproduktes von 8 Mol Aethylenoxid an 1 Mol Talgfettamin;
mit Chloracetamid quaterniertes Ammoniumsalz des amphoteren Schwefelsäureesters des Anlagerungsproduktes von 8 Mol Aethylenoxid an 1 Mol Talgfettamin;
mit Dimethylsulfat quaternisiertes Ammoniumsalz des amphoteren Schwefelsäureesters des Anlagerungsproduktes von 30 Mol Aethylenoxid an 1 Mol eines C₁₈-C₂₂ Fettamins.

Als wirksam erweisen sich ferner Tenside aus der Gruppe der Aminoxide. Derartige Verbindungen zeigen je nach pH des Färbebades nichtionischen (neutrale bis basische Flotte) bzw. kationischen (saure Flotte) Charakter. In Frage kommen beispielsweise N-Dodecyl-N,N-dimethylaminoxid N-Myristyl-N,N-dimethylaminoxid N-Dodecyl-N,N-di-2-hydroxyethylaminoxid N-Hexadecyl-N,N-di-2-hydroxyethylaminoxid N-Hexadecyl-N,N-dimethylaminoxid N-Oleyl-N,N-di-2-hydroxyethylaminoxid N-Stearyl-N,N-di-2-hydroxyethylaminoxid N-Kokosfettsäureamidopropyl-N,N-dimethylaminoxid N-Talgfettsäureamidopropyl-N,N-dimethylaminoxid.

Als hydrotropierend oder solubilisierend wirkende nichtionische Tenside, die, wie erwähnt, im Gemisch mit anionischen Tensiden verwendet werden, kommen bevorzugt Umsetzungsprodukte von Aethylenoxid und/oder Propylenoxid mit
a) einem niedermolekularen, aliphatischen Polyol, oder
b) einem gesättigten und/oder ungesättigten Fettalkohol mit 6 bis 20 C-Atomen, oder
c) einem Alkylphenol mit 4 bis 12 C-Atomen im Alkylrest, oder
d) einem Hydroxybiphenyl, oder
e) einem gesättigten und/oder ungesättigten Fettamin mit 14 bis 20 C-Atomen, oder
f) einer gesättigten und/oder ungesättigten Fettsäure mit 14 bis 20 C-Atomen, oder
g) einem gesättigten und/oder ungesättigten Fettsäure-(N,N-bis- hydroxyalkyl)amid

in Frage, wobei auf 1 Mol der unter a) bis g) genannten Verbindungen 2 bis 10 Mol, insbesondere 4 bis 8 Mol, Aethylenoxid und/oder Propylenoxid kommen.

Als derartige Alkoxylierungsprodukte seien im einzelnen genannt:
a) Umsetzungsprodukte von Aethylenglykol, Propylenglykol, Glycerin oder Pentaerythrit mit 5 bis 10 Mol an Aethylenoxid und/oder Propylenoxid pro Mol an Polyol;
b) Umsetzungsprodukte von gesättigten und/oder ungesättigten Fettalkoholen mit 6 bis 20 C-Atomen mit 2 bis 10 Mol Aethylenoxid und/oder 2 bis 10 Mol Propylenoxid je Mol Fettalkohol, vorzugsweise von gesättigten Fettalkoholen mit 6 bis 10 C-Atomen, mit 2 bis 10 Mol Aethylenoxid pro Mol Fettalkohol;
c) Umsetzungsprodukte von Alkylphenolen mit 4 bis 12 C-Atomen im Alkylrest, mit 2 bis 10 Mol Aethylenoxid und/oder 2 bis 10 Mol Propylenoxid je Mol phenolische Hydroxylgruppe;
d) Umsetzungsprodukte von o-, m- oder p-Phenylphenol mit 2 bis 10 Mol Aethylenoxid und/oder Propylenoxid pro Mol Hydroxybiphenyl;
e) Umsetzungsprodukte von gesättigten und/oder ungesättigten Fettaminen mit 14 bis 20 C-Atomen mit 2 bis 10 Mol Aethylenoxid und/oder 2 bis 10 Mol Propylenoxid je Mol Fettamin;
f) Umsetzungsprodukte von gesättigten und/oder ungesättigten Fettsäuren mit 14 bis 20 C-Atomen, mit 2 bis 10 Mol Aethylenoxid und/oder 2 bis 10 Mol Propylenoxid je Mol Fettsäure;
g) Umsetzungsprodukte von gesättigten und/oder ungesättigten Fettsäure-(N,N-bis-hydroxyalkyl)amiden, wie z.B. Kokosölfettsäure-(N,N-bis-ß-hydroxyäthyl)amid mit 2 bis 10 Mol Aethylenoxid und/oder Propylenoxid pro Mol Fettsäurehydoxyalkylamid.

Auch Gemische der Umsetzungsprodukte nach a) bis g) untereinander sind verwendbar. Diese Gemische erhält man durch Mischen einzelner Umsetzungsprodukte oder direkt durch Alkoxylierung eines Gemsiches der den Umsetzungsprodukten zugrunde liegenden Verbindungen.

Als gesättigte und/oder ungesättigte Fettalkohole kommen für b) Dodecanol, Hexadecylalkohol, Palmitylalkohol, Stearylalkohol, Oleylalkohol oder Talgfettalkohole, Hexanol, 2-Aethylhexanol und Decanol in Betracht.

Als Alkylphenole für c) sind n-Butylphenol, tert.-Butylphenol, Tributylphenol, Octylphenol, p-Amylphenol, Hexalphenol, Isooctylphenol, Nonylphenol und Dodecylphenol zu nennen.

Als Fettamin für e) kommen z.B. neben Stearylamin, Palmitylamin vor allem Oleylamin in Betracht.

Für f) sind als gesättigte und/oder ungesättigte Fettsäuren z.B. Palmitinsäure, vor allem Stearinsäure und Oelsäure zu nennen.

Als besonders wirksam haben sich Umsetzungsprodukte der Gruppen c) und d) erwiesen und hier vor allem Hydroxybiphenyl-äthoxylate, wie z.B. Umsetzungsprodukte von 6 oder 8 Mol Aethylenoxid mit einem Mol o-Phenyl-phenol bzw. C₄ bis c₉ Alkylphenoläthoxylate, wie z.B. Umsetzungsprodukte von 6 bis 8 Mol Aethylenoxid mit einem Mol Butylphenol.

Die Aethylen/Propylenoxid-Umsetzungsprodukte sind bekannt oder können nach an sich bekannten Verfahren hergestellt werden (siehe z.B.: N. Schönfeldt, Grenzflächenaktive Aethylenoxid-Addukte; Wissenschaftliche Verlagsgesellschaft mbH, Stuttgart; 1976).

Das Mischungsverhältnis von nichtionischem zu anionischem Tensid bewegt sich vorteilhaft zwischen 1:4 und 4:1. Dabei gelangen bevorzugt solche Tensidgemische zur Anwendung, die etwa doppelt so viel nichtionisches wie anionisches Tensid enthalten.

Eine besonders stark ausgeprägte solubilisierende Wirkung hat ein Gemisch, das als nichtionische Komponente ein Umsetzungsprodukt aus 1 Mol o-Phenyl-phenol oder 1 Mol tert.-Butylphenol und 6 Mol Aethylenoxid und als anionische Komponente ein Nonylphenol-diglykoläthersulfat enthält; ferner ein Gemisch aus einem kationischen und einem nichtionischen Tensid, beispielsweise ein Umsetzungsprodukt von 1 Mol o-phenylphenol + 6 Mol Aethylenoxid und ein Produkt der Formel

Was die Menge an Tensid bzw. Tensidgemisch betrifft, so werden, bezogen auf 1 Teil Dispersionsfarbstoff 5 bis 100, vorzugsweise 10 bis 80 und insbesondere 25 bis 45 Teile Tensid bzw. Tensidgemisch verwendet.

Die Mengen, in denen die Dispersionsfarbstoffe eingesetzt werden, können je nach der gewünschten Farbtiefe in weiten Grenzen schwanken, im allgemeinen werden Mengen von 0,01 bis 10 Gewichtsprozent eines oder mehrerer der genannten Dispersionsfarbstoffe, bezogen auf das Färbegut, verwendet.

Bei den nach vorliegendem Verfahren färbbaren hydrophoben Fasermaterialien handelt es sich in erster Linie um solche aus linearen hochmolekularen Estern aromatischer Polycarbonsäuren mit polyfunktionellen Alkoholen, beispielsweise aus Terephthalsäure und Aethylenglykol oder Dimethylolcyclohexan und Mischpolymere aus Terephthalsäure und Isophthalsäure und Aethylenglykol. Diese Materialien können, sofern die hierfür geeigneten Apparaturen vorhanden sind, in beliebigen Verarbeitungsstadien, z.B. in Form von Flocken, Kammzug, Garn, texturierten Fäden, Gewebe oder Gewirke, wie auch als Mischgewebe unter sich oder mit anderen Fasern vorliegen, beispielsweise als Mischgewebe aus Polyester/Polyamid oder Polyester/Baumwolle. Die Färbetemperatur für diese Materialien liegt vorzugseise bei 120 bis 150°C für das HT-Verfahren und bis zu 100°C für das Carrier-Verfahren.

Ferner kann nach dem erfindungsgemässen Verfahren Polyamidmaterial gefärbt werden, z.B. Polyamid-6, Polyamid-6,6 oder auch Polyamid 12. Die Färbetemperatur beträgt für diese Materialien vorzugsweise 98 bis 100°C.

Falls erforderlich, kann die wässrige Flotte übliche Färbehilfsmittel, vorteilhaft in kleinen Mengen, enthalten, wie Säuren, insbesondere eine organische niedere Monocarbonsäure, z.B. Ameisensäure oder Essigsäure, Puffersalze, wie Ammonsulfat oder Natriumacetat, Netzmittel, Emulgiermittel oder Antischaummittel.

Das Flottenverhältnis liegt üblicherweise bei 1:5 bis 1:50; die Färbezeit beträgt 5 bis 60 Minuten.

Das erfindungsgemässe Verfahren wird vorzugsweise in Zirkulationsapparaten folgendermassen durchgeführt: Der oder die unformierten Farbstoffe werden als wässrige Suspension, als Presskuchen oder auch in fester Form, beispielsweise Pulver, in einem mit der Färbeapparatur verbundenen Ansatzgefäss in ca. 50° bis 150°C heissem Wasser z.B. mittels eines Gemisches aus nichtionischem und anionischem Tensid gelöst bzw. solubilisiert. Durch Zugabe von Essigsäure und Natriumacetat stellt man den pH der Farbstofflösung auf einen Wert von 4 bis 5,5 ein. Hierauf wird durch Oeffnen eines Ventils die Farbstofflösung, gegebenenfalls nach Passieren eines Filters, in den Färbeapparat eingelassen, wo das zu färbende Polyestermaterial, das z.B. in Form eines Wickelkörpers, wie z.B. Muff, Kreuzspule, Färbebaum, oder als endlose Warenbahn vorliegt. Wenn nötig, wird das Substrat mit Dampf vorgewärmt. Unter weiterer stetiger Flottenzirkulation, vorteilhaft von innen nach aussen oder auch wechselseitig, z.B. mit 5-minütigen Perioden, wird das Färbebad mit einer Geschwindigkeit von ca. 1°C/Minute auf eine Temperatur von 120° bis 150°C, vorteilhaft 125° bis 135°C, aufgeheizt. Nach Erzielung der gewünschten Farbtiefe oder bei vollständiger Erschöpfung des Färbebades - Färbezeit ca. 1 Stunde - wird die heisse Flotte so weit abgekühlt, dass die Ware der Flotte entnommen werden kann und der mitgerissene Flottenanteil z.B. durch Absaugen oder Abschleudern auf weniger als 1 % (auf die ganze Flotte bezogen) herabgesetzt werden kann. Durch Wiegen der nassen Ware bestimmt man, wieviel der verbrauchten Färbeflotte herausgenommen wird und setzt der im Färbebad verbliebenene Flotte die entsprechende Menge an Wasser und Tensid wieder zu.

Der Farbstoffgehalt der Restflotte wird auf übliche Weise, vorzugsweise fotometrisch, ermittelt und die Restflotte anschliessend mit soviel Farbstoff versetzt, dass die für die nächste Färbung erforderliche Flottenzusammensetzung erreicht ist. Anschliessend kann der oben beschriebene Färbecyclus wiederholt werden.

Die folgenden Beispiele dienen der Veranschaulichung der Erfindung; Teile bedeuten Gewichtsteile und Prozente Gewichtsprozente. Die Temperaturen sind in Grad Celsius angegeben.

### Beispiel 1: Im Metallbehälter eines Laborfärbeapparates (Callebaut de Blicquy) werden 28,44 mg des unformierten Farbstoffes der Formel

in 100 ml einer wässrigen Flotte, enthaltend 1 ml (1,08 g) einer Tensidlösung, bestehend aus 42,7 % Umsetzungsprodukt von 1 Mol o-Phenylphenol + 6 Mol Aethylenoxid, 42,7 % Nonylphenol-diglykoläthersulfat als 40%ige wässrige Lösung, 14,2 % Wasser und 0,4 % Antischaummittel, bei 98°C gelöst. Der pH-Wert der Farbstofflösung wird durch Zusatz von Ammoniumsulfat und Ameisensäure auf 4,6 bis 5 eingestellt und anschliessend werden 10 g Polyestergewebe (Crimplene®)) in die Flotte gegeben und der Metallbehälter verschlossen. Man heizt innerhalb von 6 Minuten auf 130°C auf und hält diese Temperatur 30 Minuten aufrecht. Dann wird auf eine Temperatur unter 100° abgekühlt und das Substrat aus der Flotte herausgenommen.

Durch Wiegen des feuchten Substrates bestimmt man die Menge an mitgerissener Färbflotte (28,44 g); der Restgehalt an Farbstoff in der ausgezogenen Färbeflotte wird photometrisch bestimmt (2,46 mg).

In die ausgezogene Färbflotte gibt man anschliessend wieder so viel Wasser (28,25 g) und Tensid (0,184 g) wie durch die mitgerissene Restflotte entfernt wurden. Ausserdem wird so viel Farbstoff wieder zugesetzt, dass der ursprüngliche Gehalt von 28,44 mg wieder erreicht ist.

In diese Färbflotte gibt man erneut 10 g Polyestergewebe und wiederholt den oben beschriebenen Färbeprozess. Dies wird insgesamt 10 mal durchgeführt.

Die erhaltenen Färbungen sind egal und in der Farbstärke praktisch identisch. Der Gesamtausziehgrad an Farbstoff nach 10 Färbungen betrug über 96 %.

Die folgende Tabelle 1 zeigt die jeweils eingesetzten bzw. ersetzten Mengen an Wasser, Farbstoff und Tensid sowie die fotometrisch bestimmte relative Farbstärke der erhaltenen Färbungen, bezogen auf die erste Färbung.

### Beispiel 2: Im Metallbehälter eines Laborfärbeapparates (Callebaut de Blicquy) werden 22,29 mg des ausgetrockneten Presskuchen des Farbstoffes der Formel

in 100 ml einer wässrigen Flotte, enthaltend 1,2 ml (1,3 g) einer Tensidlösung (60 % Wirksubstanz), bestehend aus 42,7 % Umsetzungsprodukt von 1 Mol o-Phenylphenol + 6 Mol Aethylenoxid, 42,7 % Nonylphenol-diglykoläthersulfat als 40%ige wässrige Lösung, 14,2 % Wasser und 0,4 % Antischaummittel, bei 98°C gelöst. Der pH-Wert der Farbstofflösung wird durch Zusatz von Ammoniumsulfat und Ameisensäure auf 4,6 bis 5 eingestellt und anschliessend werden 10 g Polyestergewebe (Crimplene^{m})) in die Flotte gegeben und der Metallbehälter verschlossen. Man heizt innerhalb von 6 Minuten auf 130°C auf und hält diese Temperatur 30 Minuten aufrecht. Dann wird auf eine Temperatur unter 100° abgekühlt und das Substrat aus der Flotte herausgenommen.

Durch Wiegen des feuchten Substrates bestimmt man die Menge an mitgerissener Färbflotte; der Restgehalt an Farbstoff in der ausgezogenen Färbeflotte wird photometrisch bestimmt (siehe Tabelle 2).

In die ausgezogene Färbflotte gibt man anschliessend wieder so viel Wasser und Tensid wie durch die mitgerissene Restflotte entfernt wurden. Ausserdem wird so viel Farbstoff wieder zugesetzt, dass der ursprüngliche Gehalt wieder erreicht ist (siehe Tabelle 2).

In diese Färbflotte gibt man erneut 10 g Polyestergewebe und wiederholt den oben beschriebenen Färbeprozess. Dies wird insgesamt 10 mal durchgeführt.

Die erhaltenen Färbungen sind egal und in der Farbstärke praktisch identisch.

Tabelle 2 zeigt die jeweils eingesetzten bzw. ersetzten Mengen an Wasser, Farbstoff und Tensid sowie die fotometrisch bestimmte relative Farbstärke der erhaltenen Färbungen, bezogen auf die erste Färbung.

### Beispiele 3-7: In den Beispielen 3-7 wurde Polyestermaterial (PES) nach gleicher Methode und bei gleichen Bedingungen wie im Beispiel 2 gefärbt. Farbstoff (ausgetrocknete Presskuchen), eingesetzte Farbstoffmenge, Tensid, Tensidkonzentration und Anzahl Färbungen können Tabelle 3 entnommen werden.

Die erhaltenen Färbungen sind egal und die jeweiligen Wiederholungen in der Farbstärke praktisch identisch.

### Beispiel 8: Man verfährt analog Beispiel 2. 22,29 mg des Farbstoffes der Formel

werden in 100 ml einer wässrigen Flotte enthaltend 5 g/1 eines Carriers erhalten aus Einmischen von Dodecylbenzolsulfonsäure, Triäthanolamin, Diphenyl, Uniperol EL, Xylol, n-Hexanol und Aethylenglykol bei 60°C, in 1.2.4-Trichlorbenzol bei 78°C gelöst. Nach der Einstellung des pH-Wertes (siehe Beispiel 2) wurde die Temperatur der Flotte ca. in 1 Minute auf 100°C gebracht. Das Polyestersubstrat wurde 60 Minuten bei 100°C gefärbt. Man erhält ein egal rot gefärbtes Polyestermaterial.

### Beispiel 9: Man verfährt analog Beispiel 2. 10 mg des Farbstoffes der Formel

werden in 100 ml einer wässrigen Flotte enthaltend 10 ml/1 Tensides 42,7 % Umsetzungsprodukt von 1 Mol o-Phenylphenol + 6 Mol Aethylenoxid, 42,7 % Nonylphenol-diglykoläthersulfat als 40%ige wässrige Lösung, 14,2 % Wasser und 0,4 % Antischaummittel bei 98°C gelöst. Nach der Einstellung des pH-Wertes (s. Beispiel 2) wurde die Temperatur der Flotte ca. in einer Minute auf 100°C gebracht. Das Polyamid 6.6 Substrat wurde 45 Minuten bei 100°C gefärbt. Man erhält ein egal scharlach gefärbtes Polyamidmaterial.

## Patentansprüche

1. Verfahren zum Färben von hydrophobem Fasermaterial mit unformierten Dispersionsfarbstoffen aus wässriger Flotte, dadurch gekennzeichnet, dass man einen oder mehrere solcher Farbstoffe mittels eines auf Dispersionsfarbstoffe hydrotropierend oder solubilisierend wirkenden Tensids oder Tensidgemisches bei einer Temperatur von 50° bis 150°C in Wasser löst, die Farbstofflösung in einem Färbeapparat mit dem Substrat zusammenbringt, anschliessend die Färbeflotte auf Färbetemperatur erhitzt und die Färbung bei dieser Temperatur fertigstellt und dass man danach das Substrat entnimmt und die ausgezogene Färbeflotte durch Zusatz von Wasser, Tensid, Farbstoff auf die für die nächste Färbung erforderliche Zusammensetzung einstellt und erneut zum Färben verwendet.

2. Verfahren nach Anspruch 1, dadurch gekennzeichnet, dass man die Farbstofflösung in den Färbeapparat einschleust oder portionenweise zudosiert.

3. Verfahren gemäss Anspruch 1, dadurch gekennzeichnet, dass man als ein auf Dispersionsfarbstoffe hydrotropierend oder solubilisierend wirkendes Tensid ein nichtionisches, anionisches oder ein kationisches Tensid oder ein Gemisch aus einem nichtionischen und einem anionischen Tensid oder einem nichtionischen und einem kationischen Tensid verwendet.

4. Verfahren gemäss Anspruch 3, dadurch gekennzeichnet, dass man ein Gemisch aus einem nichtionischen und einem anionischen Tensid verwendet.

5. Verfahren gemäss den Ansprüchen 3 und 4, dadurch gekenzeichnet, dass man als anionisches Tensid ein solches der Formel 1 verwendet, worin R ein aliphatischer Kohlenwasserstoffrest mit 8 bis 22 Kohlenstoffatomen oder ein cycloaliphatischer oder aliphatischaromatischer Kohlenwasserstoffrest mit 10 bis 22 Kohlenstoffatomen, R₁ Wasserstoff oder Methyl, A -O-, -NH- oder X der Säurerest einer anorganischen, Sauerstoff enthaltenden Säure oder der Rest einer mehrbasischen Carbonsäure und m eine Zahl von 1 bis 20, . insbesondere 1 bis 5, ist.

6. Verfahren gemäss Anspruch 5, dadurch gekennzeichnet, dass man den sauren Schwefelsäureester eines Alkylphenoläthoxylats verwendet.

7. Verfahren gemäss Anspruch 3, dadurch gekennzeichnet, dass man als kationisches Tensid quaternäre Ammoniumverbindungen der Formel II verwendet, worin
R₁ ein gesättigter und/oder ungesättigter Alkylrest mit 8 bis 22 Kohlenstoffatomen;
Rz unabhängig voneinander jeweils ein Alkylrest mit 1 bis 4 Kohlenstoffatomen oder eine Polyalkylenoxidkette mit 3 bis 30 Aethylenoxid- und/oder Propylenoxideinheiten oder Aethylenoxid-und Styroloxideinheiten;
R₃ ein gegebenenfalls durch eine Hydroxy-, Methoxy- oder Aethoxygruppe oder durch einen Carbamoyl- oder Phenylrest substituierter Alkylrest mit 1 bis 4 Kohlenstoffatomen; X das Anion einer organischen oder anorganischen Säure bedeutet.

8. Verfahren gemäss Anspruch 7, dadurch gekennzeichnet, dass man als kationisches Tensid der Formel II ein solches verwendet, worin R₂ Methyl oder Aethyl und R₃ durch Phenyl substituiertes Alkyl C₁ bis G₄ bedeutet und R₁ bzw. X⊖ die im Anspruch 6 angegebene Bedeutung haben.

9. Verfahren gemäss den Ansprüchen 3 und 4, dadurch gekennzeichnet, das man als nichtionisches Tensid ein Umsetzungsprodukt von Aethylenoxid und/oder Propylenoxid mit
a) einem niedermolekularen, aliphatischen Polyol, oder
b) einem gesättigten und/oder ungesättigten Fettalkohol mit 6 bis 20 C-Atomen, oder
c) einem Alkylphenol mit 4 bis 12 C-Atomen im Alkylrest, oder
d) einem Hydroxybiphenyl, oder
e) einem gesättigten und/oder ungesättigten Fettamin mit 14 bis 20 C-Atomen, oder
f) einer gesättigten und/oder ungesättigten Fettsäure mit 14 bis 20 C-Atomen, oder
g) einem gesättigten und/oder ungesättigten Fettsäure-(N,N-bis- hydroxyalkyl)amid
verwendet, wobei auf 1 Mol der unter a) bis g) genannten Verbindungen 2 bis 10 Mol, insbesondere 4 bis 8 Mol Aethylenoxid und/oder Propylenoxid kommen.

10. Verfahren gemäss Anspruch 7, dadurch gekennzeichnet, dass man ein Umsetzungsprodukt von Aethylenoxid mit einem Hydroxybiphenyl oder einem C₄ bis C₉ Alkylphenol verwendet.

11. Verfahren gemäss Anspruch 4, dadurch gekennzeichnet, dass man als nichtionisches Tensid ein Umsetzungsprodukt von 1 Mol o-Phenyl- phenol oder 1 Mol tert.-Butylphenol jeweils mit 6 Mol Aethylenoxid und als anionisches Tensid ein Nonylphenol-diglykoläthersulfat verwendet.

12. Verfahren gemäss Anspruch 4, dadurch gekennzeichnet, dass man als nichtionisches Tensid ein Umsetzungsprodukt von 1 Mol o-phenyl- phenol + 6 Mol Aethylenoxid und als kationisches Tensid ein solches der Formel verwendet.

13. Verfahren gemäss Anspruch 1, dadurch gekennzeichnet, das man auf 1 Teil Farbstoff 10 bis 80 Teile Tensid bzw. Tensidgemisch verwendet.

14. Verfahren gemäss Anspruch 13, dadurch gekennzeichnet, dass man auf 1 Teil Farbstoff 25 bis 45 Teile Tensid bzw. Tensidgemisch verwendet.

15. Verfahren gemäss Anspruch 4, dadurch gekennzeichnet, dass man nichtionisches und anionisches Tensid in einem Verhältnis von 1:4 bis 4:1, insbesondere von 2:1, verwendet.

16. Verfahren gemäss Anspruch 1, dadurch gekennzeichnet, dass man als Dispersionsfarbstoff metallfreie Mono- oder Disazofarbstoffe, Nitrofarbstoffe, Acridonfarbstoffe, Anthrachinonfarbstoffe oder Chinophthalonfarbstoffe verwendet.

17. Verfahren gemäss Anspruch 1, dadurch gekennzeichnet, dass man als hydrophobes Fasermaterial Polyestermaterial, insbesondere solches aus Polyäthylenglykolterephthalatfasern, verwendet.

18. Verfahren gemäss einem der Ansprüche 1 bis 17, dadurch _ gekennzeichnet, dass man die ausgezogene Färbeflotte nach jeweiliger Zugabe von Wasser, Tensid, Farbstoff und Chemikalien zur Einstellung der für die nächste Färbung erforderliche Zusammensetzung 5 bis 100 mal, vorzugsweise 5 bis 15 mal verwendet.

19. Verfahren gemäss einem der Ansprüche 1 bis 18, dadurch gekennzeichnet, dass man den Farbstoffgehalt in der Restflotte fotometrisch ermittelt.

20. Verfahren gemäss einem der Ansprüche 1 bis 19, dadurch gekennzeichnet, dass man Polyestermaterial bei 100 bis 150°C färbt.

21. Verfahren gemäss einem der Ansprüche 1 bis 19, dadurch gekennzeichnet, dass man Material aus synthetischem Polyamid bei 98 bis 100°C färbt.

22. Das gemäss dem Verfahren nach einem der Ansprüche 1 bis 21 gefärbte Fasermaterial.
